# EUROPÄISCHE PATENTSCHRIFT

(11) **EP 1 240 652 B1**
(45) Veröffentlichungstag und Bekanntmachung des Hinweises auf die Patenterteilung: **17.03.2004**
(21) Anmeldenummer: 00985202.1
(22) Anmeldetag: 19.12.2000
(51) Int. Cl.: H01F 7/02, H01F 41/02, B22F 7/06

(54) **VERFAHREN ZUR HERSTELLUNG STABFÖRMIGER DAUERMAGNETE**
METHOD FOR PRODUCING ROD-SHAPED PERMANENT MAGNETS
PROCEDE POUR LA PRODUCTION D'AIMANTS PERMANENTS EN FORME DE BARRES

(30) Priorität: 22.12.1999 DE 19962232
(43) Veröffentlichungstag der Anmeldung: 18.09.2002
(73) Patentinhaber: Vacuumschmelze GmbH & Co. KG, 63450 Hanau (DE)
(72) Erfinder: REPPEL, Georg, Werner, 63546 Hammersbach (DE); ZELLMANN, Volker, 63589 Linsengericht (DE)
(74) Vertreter: Schmuckermaier, Bernhard
(86) Internationale Anmeldenummer: PCT/EP2000/012958
(87) Internationale Veröffentlichungsnummer: WO 2001/046969

(56) Entgegenhaltungen:
- EP-A- 0 515 854
- EP-A- 0 733 424
- US-A- 3 892 598
- US-A- 4 818 305
- US-A- 5 338 372
- J.P. JAKUBOVICS: "Magnetism and Magnetic Materials" 1994 , THE INSTITUTE OF MATERIALS , LONDON XP002163476 Seite 119 -Seite 121

## Beschreibung

Die Erfindung betrifft ein Verfahren zur Herstellung von Dauermagneten, insbesondere von stabförmigen Dauermagneten.

Derartige Dauermagnete werden für Motoren und Generatoren benötigt. Sie weisen typischerweise einen Durchmesser zwischen 10 und 50 mm und eine Länge zwischen 20 und 200 mm auf. Die magnetische Vorzugsrichtung dieser Dauermagnete kann in axiale oder diametrale Richtung verlaufen. Die herkömmliche Fertigung dieser Magnete mit vorzugsweise diametraler Vorzugsrichtung erfordert bislang einen hohen Aufwand.

Aus der EB-A-0 124 655 sind Grundzüge eines Herstellungsverfahrens für Dauermagnete auf der Basis von Seltenen Erden, Eisen und Bor bekannt. In dem bekannten Verfahren wird zunächst eine erschmolzene Legierung auf der Basis von Seltenen Erden, Eisen und Bor pulverisiert und dann im Magnetfeld zu Grünlingen gepreßt, die danach gesintert werden.

Preßtechnisch können besonders gut tablettenförmige Preßteile mit einem Verhältnis von Durchmesser zu Länge nahe 1 gepreßt werden. Nach dem Sintern werden die aus diesen Grünlingen entstandenen Dauermagnete zunächst geschliffen. Die Dauermagnete werden anschließend so zusammengeklebt, daß ihre magnetische Vorzugsrichtung in die gleiche Richtung weist. Zu diesem Zweck ist es erforderlich, die Dauermagnete beim Kleben mit großer Genauigkeit auszurichten. Das erforderliche Flachschleifen, das Ausrichten und das Kleben der Dauermagnete führen zu hohen Arbeitskosten. Insbesondere das Ausrichten der Dauermagnete erfordert viel Arbeitszeit oder aufwendige Vorrichtungen.

Eine andere Möglichkeit ist, stabförmige Dauermagnete in einem Stück zu pressen. Das Pressen eines langen, stabförmigen Dauermagenten in Richtung seiner Achse führt jedoch zu ungleichmäßiger Preßdichte und daraus resultierend großen Maßabweichungen. Außerdem werden spezielle Pressen mit großem Hub benötigt, die wegen der großen Wege nur geringe Taktgeschwindigkeiten realisieren können. Alternativ wäre es möglich, den stabförmigen Magneten senkrecht zu seiner Achse ("liegend") zu pressen. Da es jedoch in diesem Fall nicht möglich ist, einen kreisförmigen Querschnitt durch Pressen herzustellen, muß eine geeignete Rohform, beispielsweise eine abgerundete Quaderform gepreßt werden. Die Seitenflächen der Rohform müssen nachgeschliffen werden, um einen kreisförmigen Querschnitt zu erzielen, was sehr aufwendig ist. Außerdem ist es bei großen Längen sehr schwierig, ein über die gesamte Länge des Grünlings homogenes Querfeld zu erzeugen und damit ein magnetisch homogenes Teil herzustellen.

Ein Verfahren zur Herstellung von Dauermagneten durch das Zusamenfügen von Pressteilen ist aus US 3 892 598 oder aus US 4 818 305 bekannt.

Ausgehend von diesem Stand der Technik liegt der Erfindung die Aufgabe zugrunde, ein Verfahren zu schaffen, mit dem insbesondere stabförmige Dauermagnete auf einfache und kostengünstige Weise herstellbar sind.

Diese Aufgabe wird erfindungsgemäß durch ein Verfahren mit den in Anspruch 1 angegebenen Merkmalen gelöst.

Bei dem Verfahren gemäß der Erfindung werden bereits die Preßteile und nicht die fertigen Sinterteile aufeinandergesetzt und durch Sintern fest untereinander verbunden. Dadurch entstehen stabförmige Dauermagnete mit guter magnetischer Homogenität. Das Verfahren erfordert vorteilhafterweise weder ein aufwendiges Schleifen von fertigen Dauermagneten noch ein mühsames Positionieren von Einzelteilen. Das erfindungsgemäße Verfahren ist daher im Vergleich zu herkömmlichen Herstellungsverfahren wesentlich einfacher und kostengünstiger.

Weitere vorteilhafte Ausgestaltungen des Verfahrens sind Gegenstand der abhängigen Ansprüche.

Nachfolgend wird die Erfindung näher anhand der beigefügten Zeichnung erläutert. Es zeigen:
- Figur 1: eine perspektivische Ansicht eines mit dem Verfahren gemäß der Erfindung hergestellten stabförmigen Dauermagneten;
- Figur 2: eine Draufsicht auf ein Preßteil, das zu einem stabförmigen Dauermagneten zusammengebaut werden kann;
- Figur 3: einen Querschnitt durch ein weiteres Preßteil; und
- Figur 4: einen Querschnitt durch ein weiteres abgewandeltes Preßteil.

Figur 1 zeigt einen stabförmigen Dauermagneten 1, der aus mehreren Preßteilen 2 zusammengefügt ist. Derartige Dauermagnete 1 werden für Motoren und Generatoren benötigt und weisen typischerweise einen Durchmesser zwischen 10 und 50 mm und eine Länge zwischen 20 und 200 mm auf. Die Dauermagnete 1 weisen entweder eine axiale magnetische Vorzugsrichtung 3 oder eine diametrale magnetische Vorzugsrichtung 4 auf.

Wie insbesondere in Figur 1 sowie Figur 2 erkennbar ist, weisen die Preßteile 2 auf einer Oberseite 5 Erhöhungen 6 auf. Falls die Preßteile 2 eine diametrale magnetische Vorzugsrichtung 4 aufweisen, sind die Erhöhungen 6 vorzugsweise so ausgebildet, daß die diametrale magnetische Vorzugsrichtung 4 der Preßteile 2 in die gleiche Richtung weist, wenn die Preßteile 2 aufeinandergesetzt werden.

Die Figuren 3 und 4 zeigen Querschnitte durch mögliche Ausführungsformen der Preßteile 2. Deutlich erkennbar ist, daß neben der Erhöhung 6 auf der Oberseite 5 auf einer Unterseite 7 eine zur Erhöhung 6 komplementäre Vertiefung 8 ausgebildet ist, so daß die Preßteile 2 fugenlos zusammengesetzt werden können. Die Erhöhung 6 und die Vertiefung 8 sind vorzugsweise konisch ausgebildet, um ein problemloses Fügen der Preßteile 2 zu ermöglichen. Die Abmessungen der Vertiefungen 8 und Erhöhungen 6 sind so gewählt, daß sich ein Fügespalt von üblicherweise 0,05 mm ergibt.

Zur Herstellung der Dauermagnete 1 wird im allgemeinen zunächst eine Selten-Erd-haltige Legierung erschmolzen und anschließend pulverisiert. Aus dem Pulver werden Preßteile gepreßt. Zur Einstellung einer magnetischen Vorzugsrichtung erfolgt der Preßvorgang in Anwesenheit eines äußeren Magnetfelds. Anschließend werden die Preßteile 2 zusammengefügt und bei Temperaturen oberhalb von 800°C gesintert. Im Falle der Dauermagnete auf Basis von Nd-Fe-B bildet sich entlang der Oberseiten 5 und Unterseiten 7 eine flüssige Phase aus, die im erstarrten Zustand die Preßteile 2 verbindet. Im jeden Falle kommt es während der Sinterung der Dauermagnete durch Diffusion zu einer Verbindung der Einzelteile untereinander, sofern ein guter Kontakt der Preßlinge bestand. Um eine gute Festigkeit der Verbindung zu erhalten, hat sich als günstig erwiesen, die Preßteile 2 nach dem Pressen in einem Magnetfeld nicht vollständig zu entmagnetisieren. Die magnetische Haftkraft hält dann die Preßteile 2 beim Hantieren und im Sinterofen bis zur Curietemperatur zusammen. Preßteile 2 mit diametraler magnetischer Vorzugsrichtung werden bevorzugt mit wechselseitiger Polung aufeinandergestapelt.

Eine besonders gute Fügung läßt sich mit Unterstützung der Schwerkraft erzielen, wenn der gestapelte stabförmige Dauermagnet 1 stehend gesintert wird.

Um eine sehr gute Korrosionsbeständigkeit des Dauermagneten 1, insbesondere an der Fügefläche, zu erreichen, kann der Dauermagnet 1 nach dem Sintern mit bekannten flüssigen Kunststoffen, wie z. B. Methacrylat vakuum- oder druckimprägniert werden. Der Kunststoff füllt evtl. vorhandene Poren und Spalten und härtet aus, nachdem der Dauermagnet 1 mit dem Kunststoff getränkt worden ist.

Das hier beschriebene Verfahren weist eine Reihe von Vorteilen auf.

Im Vergleich zu stabförmigen Dauermagneten, die durch Verkleben von fertig gesinterten Einzelteilen hergestellt worden sind, weist der Dauermagnet 1 eine wesentlich höhere Festigkeit auf, da die Preßteile 2 nach dem Sintern einen einheitlich festen Körper bilden.

Außerdem ist das Verfahren kostengünstig, da die Preßteile 2 durch die entsprechend ausgebildeten Erhöhungen 6 und Vertiefungen 8 positioniert werden und das für eine gute Klebeverbindung erforderliche Flachschleifen der Oberseite 5 und der Unterseite 7 entfällt. Es ist im Gegenteil sogar für eine feste Sinterverbindung von Vorteil, wenn die Oberseite 5 und die Unterseite 7 aufgerauht sind.

Da die Preßteile 2 einzeln gepreßt werden, genügt für das Pressen der Preßteile 2 ein Werkzeug mit Abmessungen in der Größenordnung der Abmessungen der Preßteile 2. Bei kleinen Werkzeugen kann jedoch das Magnetfeld mit geringem Aufwand homogen gehalten werden. Im Vergleich zu herkömmlichen Verfahren, in denen die stabförmigen Dauermagnete als Ganzes gepreßt werden, sind daher die Dauermagnete 1 in magnetischer Hinsicht wesentlich homogener. Außerdem können mit dem hier beschriebenen Verfahren Dauermagnete 1 mit nahezu beliebigem Verhältnis von Durchmesser zu Länge hergestellt werden.

Für eine feste Verbindung der Einzelmagnete auf Basis von Seltenen Erden, Eisen und Bor hat es sich als besonders vorteilhaft erwiesen, die Menge an flüssiger Sinterphase, d. h. den Gehalt an Seltenen Erden in der Legierung, etwas höher als normal einzustellen, etwa 1 bis 5 Gew.-% mehr Seltene Erden.

Die Erfindung wird nun anhand der folgenden Beispiele näher erläutert:

### 1. Beispiel:

Vergleichsbeispiel: Nd-Fe-B-Pulver wird im Magnetfeld zu Ronden mit einem Durchmesser von 22 mm und einer Höhe von 10 mm unter Anwendung eines Drucks von 250 MPa gepreßt. Jeweils vier Ronden werden zu einem Grünling aufeinandergestapelt und stehend bei 1 Stunde bei 1100°C im Vakuum gesintert. Nach dem Sintern waren jedoch 60% der fertigen Sinterkörper nicht verbunden. Die restlichen Sinterkörper ließen sich durch einen Schlag leicht trennen.

### 2. Beispiel:

Wie Beispiel 1, wobei jedoch das Preßwerkzeug einen Unterstempel mit einer Erhöhung und einen Oberstempel mit einer Vertiefung aufwies. Es ergaben sich die in Figur 3 dargestellten Preßteile 2. Die Preßteile 2 wurden nicht entmagnetisiert und stehend gesintert. Alle Sinterteile waren nach dem Sintern fest verbunden und ließen sich nach Schlag oder Fall aus 1 Meter Höhe nicht trennen.

### Beispiel 3:

Wie Beispiel 2, die Preßteile wurden jedoch liegend gesintert. Nach dem Sintern waren 90% der Teile fest verbunden und ließen sich nach Schlag oder Fall aus 1 Meter Höhe nicht trennen.

### Beispiel 4:

Wie Beispiel 1, jedoch mit einer größeren Erhöhung 6 und Vertiefung 8, wie in Figur 4 dargestellt. Beim Pressen traten teilweise Preßrisse auf. Alle fehlerfreien Preßteile waren jedoch nach dem Sintern fest verbunden und ließen sich nach Schlag oder Fall aus 1 Meter Höhe nicht trennen.

### Beispiel 5:

Wie Beispiel 1, die Zusammensetzung der Legierung wurde jedoch gemäß Tabelle 1 variiert.

| SE-Gehalt [Gew.%] | Anteil gefügter Teile nach Sintern [%] |
|---|---|
| 28,7 | 16 |
| 31,2 | 100 |
| 33,4 | 100 |

Dieses Beispiel zeigt, daß ein Überschuß an Seltenen Erden über den stöchiometrisch Seltenen-Erden-Gehalt der hartmagnetischen Phase mit der Zusammensetzung Nd₂Fe₁₄B von Vorteil für die Festigkeit der Verbindung ist.

Abschließend sei angemerkt, daß die hier gemachten Ausführungen für Dauermagnete aus einer Legierung auf der Basis von Seltenen Erden, Eisen und Bor auch für Dauermagnete aus einer Legierung mit der Zusammensetzung SE₂ (Fe, Co) 14 ^{β}gilt, wobei SE wenigstens eine Selten Erde einschließlich Yttrium ist.

Ferner ist die vorliegenden Beschreibung des Verfahrens beispielhaft; insbesondere soll das Fügen der Preßteile 2 nicht auf stabförmige Magnete beschränkt sein.

## Patentansprüche

1. Verfahren zur Herstellung von Dauermagneten, die eine Phase von der Zusammensetzung SE₂T₁₄B enthält, wobei T wenigstens ein Element aus der Gruppe der Elemente Fe und Co ist, mit folgenden Verfahrensschritten:
- Herstellung eines Pulvers aus einer wenigstens eine seltene Erde (SE)enthaltenden Legierung;
- Pressen des Pulvers zu Pressteilen (2);
- Zusammenfügen der Pressteile (2) mit Hilfe von auf der Oberfläche der Pressteile (2) ausgebildeten Erhöhungen (6) und Vertiefungen (8) zu einem Grünling; und
- Sintern des Grünlings, wobei der Seltenen-Erden-Gehalt der Dauermagnete 1 Gew.% größer als der stöchiometrische Seltenen-Erden-Gehalt der hartmagnetischen Phase von der Zusammensetzung Se₂ T₁₄ B und kleiner oder gleich 33,4 Gew.% ist und während des Sinterns eine flüssige Phase ausgebildet wird durch die die Pressteile (2) untereinander verbunden werden.

2. Verfahren nach Anspruch 1,
**dadurch gekennzeichnet, dass**
die Breite der Fügespalten zwischen den Erhöhungen (6) und Vertiefungen (8) weniger als 0,5mm beträgt.

3. Verfahren nach einem der Ansprüche 1 oder 2,
**dadurch gekennzeichnet, dass**
die Erhöhungen (6) und Vertiefungen (8)konisch ausgebildet sind.

4. Verfahren nach einem der Ansprüche 1 bis 3,
**dadurch gekennzeichnet, dass**
die Pressteile (2) eine magnetische Vorzugseinrichtung aufweisen und dass durch die Vertiefungen (8) und Erhöhungen (6) eine gleichmäßige Ausrichtung der magnetischen Vorzugsrichtung der zum Grünling zusammengefügten Pressteile (2) gewährleistet wird.

5. Verfahren nach einem der Ansprüche 1 bis 4,
**dadurch gekennzeichnet, dass**
die Pressteile (2) mit der Hilfe von aufgerauhten Pressstempeln gefertigt werden.

6. Verfahren nach einem der Ansprüchel bis 5,
**dadurch gekennzeichnet, dass**
der Dauermagnet eine Selten-Erd-reiche Phase mit einem Gewichtsanteil von mindestens 2 Gew.% enthält.

7. Verfahren nach einem der Ansprüche 1 bis 6,
**dadurch gekennzeichnet, dass**
auf eine gemeinsame Grenzfläche der Pressteile (2) ein Lot aus einer Selten-Erd-haltigen Legierung mit einem Gewichtsanteil an Seltenen Erden > 10 Gew.% aufgebracht wird.

8. Verfahren nach einem der Ansprüche 1 bis 7,
**dadurch gekennzeichnet, dass**
die Pressteile (2) zumindest eine schwache magnetische Polarisation aufweisen.

9. Verfahren nach einem der Ansprüche 1 bis 8,
**dadurch gekennzeichnet, dass**
die aufeinandergestapelten Pressteile (2) stehend gesintert werden kann.

10. Verfahren nach eine der Ansprüche 1 bis 9,
**dadurch gekennzeichnet, dass**
der gesinterte Fügekörper mit einem Kunststoff imprägniert wird.

## Claims

1. Method for producing permanent magnets which contain a phase having the composition RE₂T₁₄B, where T is at least one element selected from the group of elements consisting of Fe and Co, comprising the following process steps:
- production of a powder from an alloy which contains at least one rare earth (RE);
- pressing the powder to form pressed parts (2);
- assembling the pressed parts (2) with the aid of depressions (8) and elevations (6) formed on the surface of the pressed parts (2) to form a powder preform; and
- sintering the powder preform, the rare earth content of the permanent magnet being 1% by weight greater than the stoichiometric rare earth content of the hard-magnetic phase of the composition RE₂T₁₄B and being less than or equal to 33.4% by weight, and a liquid phase, which joins the pressed parts (2) to one another, being formed during the sintering.

2. Method according to Claim 1, **characterized in that** the width of the joining gaps between the elevations (6) and recesses (8) is less than 0.5 mm.

3. Method according to one of Claims 1 or 2, **characterized in that** the elevations (6) and recesses (8) are conical in form.

4. Method according to one of Claims 1 to 3, **characterized in that** the pressed parts (2) have a preferential magnetic direction, and **in that** a uniform orientation of the preferential magnetic directions of the pressed parts (2) which have been assembled to form the powder preform is ensured by the depressions (8) and elevations (6).

5. Method according to one of Claims 1 to 4, **characterized in that** the pressed parts (2) are produced with the aid of roughened press rams.

6. Method according to one of Claims 1 to 5, **characterized in that** the permanent magnet contains a rare-earth-rich phase with a proportion by weight of at least 2% by weight.

7. Method according to one of Claims 1 to 6, **characterized in that** a solder comprising a rare-earth-containing alloy containing > 10% by weight of rare earths is applied to a common interface between the pressed parts (2).

8. Method according to one of Claims 1 to 7, **characterized in that** the pressed parts (2) have at least a weak magnetic polarization.

9. Method according to one of Claims 1 to 8, **characterized in that** the pressed parts (2) which have been stacked on top of one another are sintered in an upright position.

10. Method according to one of Claims 1 to 9, **characterized in that** the sintered joined body is impregnated with a plastic.

## Revendications

1. Procédé pour la fabrication d'aimants permanents, comprenant une phase de composition Se₂T₁₄B, T étant au moins un élément choisi parmi le groupe des éléments Fe et Co, selon les étapes de procédé suivantes :
- fabrication d'une poudre composée d'un alliage qui comprend au moins une terre rare (SE),
- compression de la poudre pour former des pièces compressées (2),
- assemblage des pièces compressées (2) en une ébauche crue à l'aide de reliefs (6) et de creux (8) formés à la surface des pièces compressées (2) et
- frittage de l'ébauche crue, la teneur en terres rares des aimants permanents étant supérieure de 1 % en masse à la teneur stoechiométrique en terres rares de la phase magnétique dure de composition Se₂T₁₄B, et inférieure ou égale à 33,4 % en masse, et pendant le frittage on forme une phase liquide reliant les pièces compressées (2) les unes aux autres.

2. Procédé selon la revendication 1,
**caractérisé en ce que**
la largeur des intervalles d'assemblage entre les reliefs (6) et les creux (8) est inférieure à 0,5 mm.

3. Procédé selon l'une des revendications 1 ou 2,
**caractérisé en ce que**
les reliefs (6) et les creux (8) ont une forme conique.

4. Procédé selon l'une des revendications 1 à 3,
**caractérisé en ce que**
les pièces compressées (2) présentent une direction préférentielle magnétique, et les creux (8) et les reliefs (6) assurent une orientation régulière de la direction préférentielle magnétique des pièces compressées (2) assemblées en une ébauche crue.

5. Procédé selon l'une des revendications 1 à 4,
**caractérisé en ce que**
les pièces compressées (2) sont fabriquées à l'aide de presses à matricer striées.

6. Procédé selon l'une des revendications 1 à 5,
**caractérisé en ce que**
l'aimant permanent contient une phase riche en terres rares dont la proportion est au moins de 2 % en poids.

7. Procédé selon l'une des revendications 1 à 6,
**caractérisé en ce que**
sur une interface commune des pièces compressées (2) on applique une brasure faite en un alliage contenant des terres rares dont la proportion de terres rares est > à 10 % en poids.

8. Procédé selon l'une des revendications 1 à 7,
**caractérisé en ce que**
les pièces compressées (2) présentent au moins une polarisation magnétique douce.

9. Procédé selon l'une des revendications 1 à 8,
**caractérisé en ce que**
les pièces compressées (2) empilées les unes sur les autres peuvent être frittées à la verticale.

10. Procédé selon l'une des revendications 1 à 9,
**caractérisé en ce que**
le corps d'assemblage fritté est imprégné d'une matière synthétique.
